# EUROPÄISCHE PATENTANMELDUNG

(11) **EP 2 204 485 A1**
(43) Veröffentlichungstag der Anmeldung: **07.07.2010**
(21) Anmeldenummer: 09179441.2
(22) Anmeldetag: 16.12.2009
(51) Int. Cl.: D04H 13/00

(54) **Zellstofftuch**

(30) Priorität: 23.12.2008 DE 202008016926 U
(71) Anmelder: McAirlaid's Vliesstoffe GmbH & Co. KG, 37339 Berlingerode (DE)
(72) Erfinder: Schmidt, Andreas, 37115 Duderstadt (DE)
(74) Vertreter: Christophersen & Partner

(57) **Zusammenfassung**

Es wird ein Zellstofftuch beansprucht, bestehend aus einer Faserschicht (1) aus Flüssigkeiten absorbierenden Zellstofffasern sowie mindestens einer daran gebundenen weiteren Schicht (2), wobei die weitere Schicht (2) eine andere Farbe oder ein anderes Farbmuster aufweist als die Faserschicht (1), und wobei die Fasern der Faserschicht (1) durch partielles Verpressen unter Verdichtung der Zellstofffasern in den verpressten Bereichen miteinander verbunden sind.

## Beschreibung

Die Erfindung betrifft ein Zellstofftuch, welches Verwendung beispielsweise als Tischdecke oder Serviette finden kann.

Tischdecken und Servietten sind im Handel in unterschiedlichen Materialien und Qualitäten erhältlich. Für große Veranstaltungen werden häufig sog. Einwegtischdecken und -servietten aus Papier eingesetzt. Diese Decken sind dünn und ihre Saugfähigkeit ist nur gering, sie dienen rein dekorativen Zwecken, d. h. die Tischoberfläche abzudecken. Auch die Schutz-und Reinigungsfunktion in Form einer Serviette ist nicht zufrieden stellend.

Der Erfindung liegt die Aufgabe zugrunde, ein insbesondere für Tischdecken oder Servietten geeignetes Zellstofftuch zu schaffen, welches von weicher Produktqualität ist und sich durch eine gute Aufnahme von hydrophilen und hydrophoben Stoffen und Flüssigkeiten auszeichnet.

Zur Lösung dieser Aufgabe vorgeschlagen wird ein Zellstofftuch, die eine Faserschicht aus Flüssigkeiten absorbierenden Zellstofffasern sowie mindestens einer daran gebundenen weitere Schicht aufweist, wobei die weitere Schicht eine andere Farbe oder ein anderes Farbmuster aufweist wie die Faserschicht, und wobei die Fasern der Faserschicht durch partielles Verpressen unter Verdichtung der Zellstofffasern in den verpressten Bereichen miteinander verbunden sind.

Ein solches Zellstofftuch zeichnet sich durch eine weiche und geschmeidige Haptik aus, weshalb es sich zur Verwendung als Tischserviette oder Tischdecke besonders eignet. Durch die Faserschicht aus Zellstofffasern werden hydrophile und hydrophobe Stoffe besonders gut aufgenommen und in dem Zellstofftuch gebunden. Vorteilhaft für das Erscheinungsbild als Serviette oder Tischdecke ist ferner die Zwei- bzw. Mehrfarbigkeit, indem die weitere Schicht in einer Farbe gefärbt ist, die unterschiedlich zur Farbe der Zellstofffasern der Faserschicht ist oder mit einer oder mehreren Farbmuster bedruckt ist.

Mit einer Ausgestaltung wird vorgeschlagen, dass die Zellstofffasern in den verpressten Bereichen unter Hitzebeaufschlagung verpresst sind. In einer möglichen Ausgestaltung sind die Faserschicht und die weitere Schicht ebenfalls durch partielles Verpressen mittels Hitzbeaufschlagung miteinander verbunden. Die Herstellung solcher miteinander verbundener Zellstofffasern und Faserschichten bzw. -bahnen wird in den deutschen Patentanmeldungen DE19824825, DE19803837, DE19750890 und im europäischen Patent EP1032342 beschrieben.

Mit einer weiteren Ausgestaltung wird vorgeschlagen, dass die verpressten Bereiche Prägebereiche unter Bildung von Vertiefungen in der Faserschicht sind. Die Prägebereiche bzw. Vertiefungen können rund oder mehreckig gestaltet sein. Insbesondere können die Prägebereiche bzw. Vertiefungen in Ihrer Gesamtheit ein dekoratives Muster ergeben, was insbesondere bei der Anwendung zur Herstellung von Servietten von Vorteil ist.

Die Erfindung ist in den beigefügten Figuren genauer dargestellt. Es zeigen
Fig. 1 eine perspektivische Darstellung eines Zellstofftuchs mit 2 Schichten
Fig. 2 eine perspektivische Darstellung eines Zellstofftuchs mit 3 Schichten

In Fig. 1 ist ein erfindungsgemäßes Zellstofftuch aus zwei Schichten 1, 2 in vergrößertem Dickenmaßstab perspektivisch dargestellt. Die untere, deutlich dickere Schicht ist eine Faserschicht 1 aus Zellstofffasern, optional mit einem superabsorbierenden Polymer (SAP). Die Schicht wird vorzugsweise in einem Airlaid-Verfahren aus Zellulosematerial hergestellt. Derartiges Zellulosematerial steht preiswert als Massenmaterial zur Verfügung. Bei der Herstellung in einem kontinuierlichen Airlaid-Verfahren wird die Faserstoffbahn aus einer im Luftstrom aufgeschichteten Schüttung von Zellstofffasern aus Zellstoff (Fluff Pulp) und gegebenenfalls eingestreuten Absorbermaterialien hergestellt. Für die Herstellung einer standardisierten Ware kann auf die am Markt verfügbaren, nachwachsenden Holzrohstoffe zurückgegriffen werden.

Das Verfahren der Zellstoffschüttung als Ausgangsprodukt für die Faserschicht 1 ermöglicht eine trockene Verarbeitung der Zellstofffasern und damit bei der anschließenden Verbindung mit der anderen Schicht eine gute Fusionierung der Zellstofffasern in einzelnen, d. h. diskreten Prägebereichen 4. Außerhalb solcher Prägebereiche liegen die Fasern locker aneinander, was die Saugfähigkeit und die Flexibilität der Schicht 1 verbessert.

Die weitere Schicht 2 ist wesentlich dünner als die Faserschicht 1. Die Schicht 2 kann beispielsweise von einer Bahn aus textilem, vliesartigem oder folienartigem Material gebildet werden. Sie kann die gleiche Grundfarbe aufweisen wie die Faserschicht 1 oder davon unterschiedlich sein. In einer möglichen Ausgestaltung sind die Faserschicht 1 und die Schicht 2 von gleicher Grundfarbe, wobei im Anschluss an das flächige Aufeinanderlegen der beiden Schichten 1, 2 eine der Schichten farbig bedruckt wird.

In einer weiteren Ausgestaltung weist die Schicht 2 eine Grundfarbe auf, die unterschiedlich zur Farbe der vorzugsweise ungebleichten Zellstofffasern der Faserschicht 1 ist, wobei auch diese andersfarbige Schicht 2 in einem nachgeschalteten Verfahrensschritt bedruckt werden kann, etwa mit einem Muster.

Das Verbinden der beiden Schichten 1, 2 nach flächigem Aufeinanderlegen der Schichten erfolgt beispielsweise in einem Prägeverfahren. Dabei kommt es zu einem partiellen Verpressen unter Verdichtung einzelner Bereiche der Zellstofffasern der Faserschicht 1 und der entsprechenden Bereiche der Schicht 2.

Die Verpressung ist nicht großflächig-gleichmäßig, sondern ein Verpressen findet hauptsächlich in Prägebereichen 4 statt, wobei sich zumindest in der Faserschicht 1 Vertiefungen 5 bilden. Die Vertiefungen 5 in den Prägebereichen 4 können rund oder mehreckig sein. In der hier dargestellten Ausführungsform weisen Sie die Gestalt von Pyramidenstümpfen oder Kegelstümpfen auf, vorzugsweise sechseckigen Pyramidenstümpfe.

Wegen der Dünnwandigkeit der weiteren Schicht 2 ist das bei dem Verpressen entstehende Prägemuster auch auf der Außenseite der Schicht 2 erkennbar, wodurch deren Gestaltung positiv beeinflusst wird. Insbesondere können die Prägebereiche 4 nach Art eines Musters und insbesondere eines dekorativen Musters angeordnet sein.

Die Prägung erfolgt zwischen zwei gegensinnig drehenden Walzen, von denen eine der beiden Walzen mit die Vertiefungen 5 bildenden Strukturen versehen ist (sind). Diese Strukturen sind von der jeweiligen Walzenmantelfläche hervorstehende Pyramiden oder Kegelstümpfe. Auf diese Weise wird in den diskreten Prägebereichen 4 ein erhöhter Druck und eine hohe Verdichtung der der Zellstofffasern erzielt. Außerhalb der Prägebereiche 4 liegen die Fasern locker aneinander, was die Saugfähigkeit und die Flexibilität der Schicht 1 unangetastet lässt. Bei der Herstellung des Zellstofftuchs sind weder Klebstoffe noch andere Bindemittel, wie z. B. Latex, erforderlich. Vielmehr erfolgt die Verbindung über den Druck und die dabei erzeugte Temperaturerhöhung. Das Flächengewicht der Faserschicht 1 kann zwischen 15 g/m² und 600 g/ m². Vorzugsweise beträgt das Flächengewicht zwischen 20 g/m² und 200 g/m².

Fig. 2 zeigt eine weitere Ausgestaltung der vorliegenden Erfindung, nämlich ein Zellstofftuch mit 3 Schichten. In dieser Ausführungsform weist die Faserstoffbahn 1 beidseitig daran gebunden weitere Bahnen 2, 3 aus textilem, vliesartigen oder folienartigem Material auf. Die Bahnen 2 und 3 können aus dem gleichen oder auch aus verschieden Materialien bestehen. Die Bahnen 2 und 3 können jeweils unabhängig voneinander mit der Faserschicht 1 verklebt und/oder verschweißt und/oder wie oben beschrieben mit dieser durch Prägen verbunden sein. In der hier dargestellten Ausführungsform, sind Bahnen 2 und 3 durch bereichsweises Verpressen mit der Faserschicht 1 verbunden, dadurch ergibt sich auf beiden Seiten ein Prägemuster.

Eine glatte Oberflächenstruktur wird beispielsweise erhalten, wenn die Bahnen 2 und/oder 3 auf die Faserschicht 1 aufgelegt wird/werden und die Faserschicht 1 mit der Bahn 2 und/oder 3 in an sich bekannter Weise verklebt oder in anderer Weise flächig verbunden wird. Die Oberflächenstruktur des fertigen Zellstofftuchs kann über die Art der Verbindung der Faserschicht 1 mit einer oder zwei Bahnen 2, 3 bestimmt werden. Auch über die Farbgestaltung und Musterauswahl der Bahnen 2, 3 kann die Optik des erfindungsgemäßen Zellstofftuchs variiert werden.

Ein weiterer Gegenstand der vorliegenden Erfindung betrifft, eine Tischdecke, die aus einem wie oben beschriebenen Zellstofftuch hergestellt wird.

Noch ein wie oben weiterer Gegenstand der vorliegenden Erfindung betrifft, eine Serviette, die aus einem wie oben beschriebenen Zellstofftuch hergestellt wird.

Servietten und Tischdecken bzw. -läufer aus dem erfindungsmäßen Zellstofftuch haben den Vorteil, dass die Variationsmöglichkeiten sehr viel umfangreicher sind als bei herkömmlichen Servietten aus Airlaid-Materialien, die nur unifarbig erhältlich sind. Darüber hinaus zeigt das Zellstofftuch ein deutlich verbesserte Aufnahme von hydrophilen und hydrophoben Stoffen, auch sind sich sehr weich und daher haptisch sehr angenehm.

### Bezugszeichenliste:

- 1: Faserschicht
- 2: obere Bahn
- 3: untere Bahn
- 4: Prägebereich
- 5: Vertiefung

## Patentansprüche

1. Zellstofftuch, bestehend aus einer Faserschicht (1) aus Flüssigkeiten absorbierenden Zellstofffasern sowie mindestens einer daran gebundenen weiteren Schicht (2), wobei die weitere Schicht (2) eine andere Farbe oder ein anderes Farbmuster aufweist als die Faserschicht (1), und wobei die Fasern der Faserschicht (1) durch partielles Verpressen unter Verdichtung der Zellstofffasern in den verpressten Bereichen miteinander verbunden sind.

2. Zellstofftuch nach Anspruch 1, **dadurch gekennzeichnet, dass** die Farbe oder das Farbmuster durch Bedrucken der verpressten Schichten aufgebracht wird.

3. Zellstofftuch nach Anspruch 1 oder 2, **dadurch gekennzeichnet, dass** die Zellstofffasern in den verpressten Bereichen unter Hitzebeaufschlagung verpresst sind.

4. Zellstofftuch nach einem der Ansprüche 1 bis 3, **dadurch gekennzeichnet, dass** die Faserschicht an ihrer der weiteren Schicht (2) abgewandten Seite eine weitere Schicht (3) aufweist.

5. Zellstofftuch nach einem der Ansprüche 1 bis 4, **dadurch gekennzeichnet, dass** die weiteren Schichten (2) und (3) eine von der Zellstoffschicht verschiedene Farbe oder Farbmuster aufwesen.

6. Zellstofftuch nach Anspruch 5, **dadurch gekennzeichnet, dass** die Schichten (2) und (3) voneinander verschiedene Farben oder Farbmuster aufweisen.

7. Zellstofftuch nach einem der Ansprüche 1 bis 3, **dadurch gekennzeichnet, dass** die die weiteren Schichten (2, 3,) ausgewählt sind aus textilem, vliesartigen oder folienartigem Material.

8. Zellstofftuch nach einem der Ansprüche 1 bis 3, **dadurch gekennzeichnet, dass** die verpressten Bereiche Prägebereiche (4) unter Bildung von Vertiefungen (5) in der Faserschicht (1) sind.

9. Zellstofftuch nach Anspruch 4, **dadurch gekennzeichnet, dass** die Vertiefungen (5) rund oder mehreckig sind.

10. Zellstofftuch nach Anspruch 7, **dadurch gekennzeichnet, dass** die Vertiefungen (5) gemeinsam ein dekoratives Muster ergeben.

11. Zellstofftuch nach einem der Ansprüche 1 bis 10, **dadurch gekennzeichnet, dass** die Faserschicht (1) und eine oder weiteren Schichten (2, 3) in den Prägebereichen miteinander verbunden sind.

12. Zellstofftuch nach einem der Ansprüche 1 bis 10, **dadurch gekennzeichnet, dass** die Faserschicht (1) und eine oder weiteren Schichten (2, 3) verklebt oder in anderer Weise flächig verbunden sind.

13. Zellstofftuch nach einem der vorangehenden Ansprüche, **dadurch gekennzeichnet, dass** die Materialdichte der Faserschicht (1) zwischen 15 g/m² und 600 g/m² beträgt, vorzugsweise zwischen 20 g/m² und 200 g/m².

14. Tischdecke, bestehend aus einem Zellstofftuch nach einem der Ansprüche 1 bis 13.

15. Serviette, bestehend aus einem Zellstofftuch nach einem der Ansprüche 1 bis 13.
